# FASCICULE DE BREVET EUROPEEN

(11) **EP 0 191 707 B1**
(45) Date de publication et mention de la délivrance du brevet: **28.09.1988**
(21) Numéro de dépôt: 86420032.4
(22) Date de dépôt: 30.01.1986
(51) Int. Cl.: C22C 32/00

(54) **Procédé d'obtention par la métallurgie des poudres d'un matériau à base d'alliage d'aluminium et d'au moins une céramique destiné à la confection de pièces soumises à frottement**
Verfahren zur pulvermetallurgischen Herstellung eines Materials auf Aluminiumbasis mit mindestens einem Keramikmaterial für die Anfertigung von Reibkörpern
Process for the powder-metallurgical preparation of an aluminium-based material containing at least one ceramic for the manufacture of articles subject to friction

(30) Priorité: 01.02.1985 FR 8501856
(43) Date de publication de la demande: 20.08.1986
(73) Titulaire: CEGEDUR SOCIETE DE TRANSFORMATION DE L'ALUMINIUM PECHINEY, 75008 Paris (FR)
(72) Inventeur: Faure, Jean-François Résidence "Le Chopin", F-38500 Voiron (FR)
(74) Mandataire: Vanlaer, Marcel

(56) Documents cités:
- DE-A- 1 296 805
- GB-A- 2 112 813
- US-A- 3 885 959

## Description

La présente invention est relative à un procédé d'obtention par la métallurgie des poudres d'un matériau à base d'alliage d'aluminium, d'un lubrifiant solide et d'au moins une céramique destiné à la confection de pièces soumises à frottement, telles que par exemple les chemises de moteurs à combustion interne.

L'homme de l'art sait que les pièces soumises à frottement doivent posséder un certain nombre de propriétés dont les principales sont :
- un faible coefficient de dilatation et de frottement.
- une résistance au grippage et à l'usure suffisante,
- une bonne usinabilité.
- un bon comportement vis-à-vis des pièces sur lesquelles elles frottent et dites « pièces antagonistes de façon à en limiter l'usure,
- une bonne tenue mécanique notamment lorsqu'il s'agit de chemises de moteur.

Malheureusement, dans ce domaine, la plupart des alliages classiques d'aluminium sont particulièrement désavantagés en raison de leur coefficient de dilatation relativement élevé, de leur forte tendance au grippage et à l'usure et leur coefficient de frottement élevé.

C'est pourquoi, lorsqu'on a voulu appliquer ce métal à la confection de pièces soumises à frottement, on s'est orienté vers les alliages d'aluminium-silicium à cause de leur coefficient de dilatation plus faible que celui des autres alliages, ce qui est évidemment intéressant dans le cas de pièces se mouvant les unes par rapport aux autres avec un jeu faible et contrôlé et dont la température évolue en cours de fonctionnement.

De plus, ces alliages présentent l'avantage, lorsqu'ils contiennent du silicium en quantité hypereutec- tique, de conduire lors de leur fabrication par coulée à la formation de cristaux primaires de silicium durs distribués dans une matrice en aluminium plus tendre, ce qui renforce leur résistance à l'usure et au grippage.

Cependant, ces cristaux, lorsqu'ils se forment dans une masse d'alliage coulé, sont généralement grossiers et rendent difficile l'usinage des pièces ainsi obtenues. C'est pourquoi la demanderesse dans son brevet français 2 343 895 préconise de fabriquer ces alliages à partir de poudres obtenues par atomisation, par exemple, car ainsi, on peut, en raison des grandes vitesses de refroidissement atteintes lors de leur fabrication, former des cristaux de silicium d'une taille inférieure à 20 lim. Lorsque ces poudres sont mises en forme par filage ou par frittage, elles conduisent à la formation de pièces qui s'usinent plus facilement et présentent par ailleurs un coefficient de frottement amélioré.

Cette technique est également favorable à l'incorporation dans l'alliage de produits lubrifiants solides tels que le graphite, l'étain ou encore d'agents durcisseurs tels que le carbure de silicium par exemple.

Par ailleurs, on peut augmenter la résistance mécanique de tels alliages en ajoutant d'autres éléments d'addition tels que le cuivre, le magnésium, etc...

Par la suite, la demanderesse dans son brevet français 2 528 910 a proposé de nouveaux perfectionnements aux pièces obtenues avec de tels alliages par la métallurgie des poudres. Elle a en effet constaté que ces alliages d'aluminium-silicium atomisés contenaient une forte proportion de particules de silicium inférieures à 5 µm et que ces dernières, en raison de leur grande finesse, nuisaient à une bonne compatibilité entre les pièces en mouvement. Pour résoudre ce problème, elle a enseigné l'utilisation de mélanges de poudres d'aluminium et de grains de silicium soigneusement calibrés dans une fourchette de granulométrie comprise entre 20 et 50 µm.

Plus récemment, on a vu apparaître, toujours fabriqués à partir de poudres d'alliages d'aluminium, de nouveaux matériaux composites dans lesquels sont incorporés des produits désignés sous le nom de « céramique - et qui regroupe notamment le corindon, le carbure de silicium et la zircone. De tels matériaux sont enseignés dans la demande de brevet japonais 59/38350 qui revendique un alliage d'aluminium fritté contenant 0,5 à 30 % de lubrifiant solide (plomb, graphite, sulfure de molybdène ou de tungstène, sulfate de cuivre, nitrure de bore) ; 0,2 à 20 % d'une phase dure (SiO₂, AI₂0₃, Zr0₂, carbures et nitrures des mêmes éléments) ; 0,2-20 % d'éléments durcissants (cuivre, magnésium, silicium, étain. zinc) ; 0,2-20 % de Fe, Ni, Cr pour améliorer la résistance à l'usure.

Il est connu que la présence d'une phase dure permet d'améliorer la résistance à l'usure et au grippage des matériaux soumis à frottement par rapport aux alliages hypersiliciés mais, elle entraîne corrélativement une mauvaise usinabilité et un coefficient de frottement très élevé conduisant à une usure rapide de la pièce antagoniste. C'est pourquoi d'ailleurs, de tels matériaux ont été réservés dans la demande de brevet japonaise à la confection de pièces telles que les mâchoires de freins, par exemple, et non à des chemises de moteur pour la confection desquelles ils sont tout à fait contre-indiqués.

La demanderesse ayant pour but, sans recourir à la technique des particules de silicium calibrés mais, tout en gardant la technique mise au point dans son brevet 2343895. de trouver un matériau présentant un compromis optimum entre les valeurs du coefficient de frottement et la résistance au grippage tout en maintenant par ailleurs les autres propriétés à un niveau convenable, n'était donc guère encouragée à incorporer des céramiques ayant un coefficient de frottement élevé dans un matériau destiné notamment à la confection de chemises de moteurs. Mais, voulant néanmoins bénéficier de certains avantages de ces produits, elle a cherché à les utiliser en essayant sinon d'en supprimer les inconvénients, d'au moins de les atténuer. D'où le procédé selon son invention consistant à :
- mélanger la poudre d'alliage d'aluminium obtenue par atomisation à l'air ou sous gaz inerte de granulométrie comprise entre 20 et 300 ¡.Lm avec une quantité lubrifiante solide représentant moins de 10% de la masse du matériau final,
- ajouter la céramique de granulométrie comprise entre 1 et 10 µm suivant une proportion de 5 à 25 % en poids par rapport au matériau final et la disperser dans la masse d'alliage par brassage,
- comprimer à froid dans une presse le mélange obtenu,
- fritter ou filer à chaud le mélange comprimé,
- éventuellement, soumettre le produit fritté ou filé à des traitements thermiques.

Le choix particulier de granulométrie de la céramique vient de la constatation surprenante faite par la demanderesse suivant laquelle lorsqu'on utilise une poudre de granulométrie décroissante dans la fourchette indiquée, certes le coefficient de frottement du matériau décroît comme on pouvait s'y attendre mais qu'à la différence de ce que nous avons dit plus haut, il n'y a pas dégradation corrélative de la résistance au grippage et tout au contraire amélioration de cette résistance.

Par contre, au-delà des limites de cette fourchette, on retrouve les variations attendues de propriétés, c'est-à-dire vers les granulométries croissantes au-delà de 10 µm une augmentation de la résistance au grippage et du coefficient de frottement et vers les granulométries décroissant au-dessous de 1 µm une diminution de ces propriétés. De préférence, la granulométrie ne dépasse pas 7 wm.

Cette granulométrie particulière peut être obtenue par tout moyen connu de pulvérisation et/ou broyage et tamisage de la céramique utilisée.

Cette céramique peut être notamment du corindon, du carbure de silicium, de la zircone et de la silice.

La quantité de céramique ayant donné les meilleurs résultats se situe dans la fourchette de 5 à 25 % en poids par rapport au matériau final et de préférence entre 7 et 15 %. Au-delà de 25 %, on constate une dégradation des propriétés mécaniques à laquelle ou pourrait remédier en faisant un traitement spécial de frittage sous charge en présence d'une phase liquide mais, on augmente alors sensiblement le prix du matériau ainsi fabriqué. En dessous de 5 %, la céramique n'exerce pas d'effet suffisant.

Les,matériaux de l'invention contiennent également un lubrifiant solide tel que par exemple, le bisulfure de molybdène, le graphite, le nitrure de bore.

L'alliage d'aluminium auquel on mélange le lubrifiant solide et la céramique, peut être tout alliage disponible sous forme de poudre préalliée ou prémélangée.

La compression peut être faite soit dans une presse uniaxiale, soit dans une presse isostatique et les comprimés obtenus sont soit filés à chaud dans une presse à extruder sous forme de lopins ou de billettes que l'on usine aux cotes de la pièce souhaitée ou encore frittés à chaud à partir d'une ébauche possédant les cotes convenables. Suivant les caractéristiques désirées, les pièces ainsi obtenues sont soumises à des traitements thermiques tels que mise en solution, trempe et revenu.

La présente invention peut être illustrée à l'aide des exemples d'application suivants :

A partir d'un produit formé de poudre d'alliage d'aluminium du type A-U₄SG de granulométrie comprise entre 60 et 250 µm et de graphite de granulométrie comprise entre 20 et 100 µm utilisé à raison de 3 % en poids par rapport à l'alliage, on a réalisé huit mélanges différents en ajoutant à quatre d'entre eux 10 % de corindon de granulométrie moyenne respective 3-10-20-50 µm et aux quatre autres 10 % de carbure de silicium ayant les 4 mêmes granulométries moyennes. Ces mélanges ont été soumis séparément d'abord à une compression à froid dans une presse uniaxiale sous une pression de 300 MPa pour obtenir des ébauches de dimensions Ø 60 mm ; ces ébauches ont été filées à 450 °C pour donner des pièces que l'on a chauffées à 500 °C pendant 2 heures puis trempées jusqu'à 20 °C et enfin traitées à une température de revenu de 175 °C pendant 8 heures.

Les huit pièces ainsi obtenues ont alors été soumises à des essais de résistance au grippage et à des mesures du coefficient de frottement d'autre part.

Les essais de grippage ont été réalisés au moyen d'un tribomètre alternatif PLINT basé sur le principe suivant : on fait frotter sur une face plane horizontale et lubrifiée de la pièce soigneusement immobilisée, un segment métallique animé d'un mouvement rectiligne alternatif et on observe s'il y a grippage ou non.

Cet essai est répété 10 fois sur chacune des pièces de manière à assurer une bonne reproductibilité de la mesure. On en déduit un pourcentage de cas n'ayant pas donné lieu au grippage et c'est cette grandeur qui permet de quantifier la résistance au grippage. Quant à la détermination du coefficient de frottement, elle est obtenue au moyen du même tribomètre après lubrification de la pièce dans des conditions de lubrification limite et par mesure à l'aide d'un capteur de force piézoélectrique.

Les résultats de ces essais figurent dans les deux tableaux suivants relatifs pour le premier aux pièces contenant du corindon et pour le deuxième à celles contenant du carbure de silicium.

Ces résultats montrent que, contre toute attente, les céramiques de granulométrie 3 µm améliorent considérablement la résistance au grippage par rapport aux céramiques plus grossières. Il en est également de même pour les coefficients de frottement de sorte que la présente invention a pour effet une évolution dans un sens favorable de deux propriétés qui souvent évoluent dans des sens opposés tandis que par ailleurs d'autres propriétés telles que l'usinabilité, la résistance à l'usure de la pièce sont également améliorées tout en conduisant à une usure relativement faible de la pièce antagoniste.

La présente invention trouve son application dans la confection de pièces soumises à frottement, telles que des chemises de moteur en vue d'obtenir un compromis optimum entre les valeurs du coefficient de frottement et de la résistance au grippage et à l'usure.

## Revendications

1.. Procédé d'obtention par la métallurgie des poudres d'un matériau à base d'alliage d'aluminium, d'un lubrifiant solide et d'au moins une céramique consistant à :
- mélanger la poudre d'alliage d'aluminium obtenue par atomisation à l'air ou sous gaz inerte de granulométrie comprise entre 20 et 30 ¡.Lm avec une quantité lubrifiante solide représentant moins de 10 % de la masse du matériau final,
- ajouter la céramique de granulométrie comprise entre 1 et 10 µm suivant une proportion de 5 à 25 % en poids par rapport au matériau final et à la disperser dans la masse d'alliage par brassage,
- comprimer à froid dans une presse le mélange obtenu,
- fritter ou filer à chaud le mélange comprimé,
- éventuellement, soumettre le produit fritté ou filé à des traitements thermiques.

2. Procédé selon la revendication 1, caractérisé en ce que la granulométrie est de préférence comprise entre 1 et 7 µm.

3. Procédé selon la revendication 1, caractérisé en ce que la céramique appartient au groupe constitué par le corindon, le carbure de silicium, la zircone et la silice.

4. Procédé selon la revendication 1, caractérisé en ce que la céramique est ajoutée de préférence suivant une proportion de 7 à 15% en poids par rapport au matériau final.

5. Procédé selon la revendication 1, caractérisé en ce que le lubrifiant solide appartient au groupe constitué par le bisulfure de molybdène, le graphite, le nitrure de bore.

## Claims

1. A process for the production by powder metallurgy of a material based on aluminium alloy, a solid lubricant and at least one ceramic comprising :
- mixing the powder of aluminium alloy which is produced by atomisation in the air or in an inert gas of a granulometry of between 20 and 300 µm with a solid lubricant quantity representing less than 10 % of the mass of the final material,
- adding the ceramic of granulometry of between 1 and 10 µm in a proportion of from 5 to 25 % by weight with respect to the final material and dispersing it in the mass of alloy by stirring,
- compressing the resulting mixture in a press in the cold condition,
- sintering or extruding the compressed mixture in the hot condition, and
- optionally, subjecting the sintered or extruded product to heat treatments.

2. A process according to claim 1 characterised in that the granulometry is preferably between 1 and 7 µm.

3. A process according to claim 1 characterised in that the ceramic belongs to the group formed by corundum, silicon carbide, zirconia and silica.

4. A process according to claim 1 characterised in that the ceramic is preferably added in a proportion of from 7 to 15 % by weight with respect to the final material.

5. A process according to claim 1 characterised in that the solid lubricant belongs to the group formed by a molybdenum disulphide, graphite and boron nitride.

## Patentansprüche

1. Verfahren zur Herstellung eines Materials auf Basis einer Aluminiumlegierung, eines festen Schmiermittels und wenigstens eines Keramikmaterials durch die Pulvermetallurgie, bestehend aus :
- Vermischen des durch Zerstäuben an der Luft oder unter inertem Gas erhaltenen Aluminiumiegierungspulvers einer Korngröße im Bereich von 20 bis 300 µm mit einer weniger als 10 % der Masse des Endmaterials darstellenden festen Schmiermittelmenge,
- Zusetzen des Keramikmaterials einer Korngröße im Bereich von 1 bis 10 ILm entsprechend einem Anteil von 5 bis 25 Gew.%, bezogen auf das Endmaterial, und dessen Verteilen in der Legierungsmasse durch Rühren,
- Kaltverdichten des erhaltenen Gemisches in einer Presse,
- Sintern oder Warmstrangpressen des verdichteten Gemisches,
- ggf. Durchführen von Wärmebehandlungen des gesinterten oder stranggepreßten Produkts.

2. Verfahren nach dem Anspruch 1, dadurch gekennzeichnet, daß die Korngröße vorzugsweise im Bereich von 1 bis 7 µm ist.

3. Verfahren nach dem Anspruch 1, dadurch gekennzeichnet, daß das Keramikmaterial zu der aus dem Korund, dem Siliziumkarbid, dem Zirkon und dem Siliziumdioxid gebildeten Gruppe gehört.

4. Verfahren nach dem Anspruch 1, dadurch gekennzeichnet, daß das Keramikmaterial vorzugsweise entsprechend einem Anteil von 7 bis 15 Gew.%, bezogen auf das Endmaterial, zugesetzt wird.

5. Verfahren nach dem Anspruch 1, dadurch gekennzeichnet, daß das feste Schmiermittel zu der aus dem Molybdändisulfid, dem Graphit, dem Bornitrid gebildeten Gruppe gehört.
